# EUROPÄISCHE PATENTSCHRIFT

(11) **EP 2 406 404 B1**
(45) Veröffentlichungstag und Bekanntmachung des Hinweises auf die Patenterteilung: **23.08.2017**
(21) Anmeldenummer: 09775845.2
(22) Anmeldetag: 11.03.2009
(51) Int. Cl.: C21D 6/00, C21D 8/02, B22D 11/06, C22C 38/18

(54) **VERFAHREN ZUM ERZEUGEN EINES WARMBANDES AUS EINEM FERRITISCHEN STAHL MITTELS HORIZONTALEM BANDGIESSEN**
METHOD FOR PRODUCING A HOT ROLLED STRIP FROM FERRITIC STEEL BY HORIZONTAL STRIP CASTING
PROCÉDÉ DE PRODUCTION D'UN FEUILLARD À CHAUD PAR COULÉE HORIZONTALE À PARTIR D'ACIER FERRITIQUE

(43) Veröffentlichungstag der Anmeldung: 18.01.2012
(73) Patentinhaber: Salzgitter Flachstahl GmbH, 38239 Salzgitter (DE); SMS group GmbH, 40237 Düsseldorf (DE)
(72) Erfinder: SPITZER, Karl-Heinz, 38678 Clausthal-Zellerfeld (DE); SPRINGUB, Bianca, 30451 Hannover (DE); KONRAD, Joachim, 40627 Düsseldorf (DE); EICHHOLZ, Hellfried, 31241 Ilsede (DE); SCHÄPERKÖTTER, Markus, 38112 Braunschweig (DE)
(74) Vertreter: Meissner, Peter E.
(86) Internationale Anmeldenummer: PCT/DE2009/000328
(87) Internationale Veröffentlichungsnummer: WO 2010/102595

(56) Entgegenhaltungen:
- EP-A1- 1 995 336
- EP-A2- 0 826 787
- DE-A1-102004 061 284
- DE-B3-102005 063 058
- US-A- 6 106 638
- SPITZER K-H ET AL: "DIRECT STRIP CASTING (DSC) - AN OPTION FOR THE PRODUCTION OF NEW STEEL GRADES" STEEL RESEARCH, DUESSELDORF, DE, Bd. 74, Nr. 11/12, 1. Januar 2003 (2003-01-01), Seiten 724-731, XP009028744 ISSN: 0177-4832

## Beschreibung

Die Erfindung betrifft ein Verfahren zum Erzeugen eines Warmbandes aus einem umwandlungsfreien ferritischen Stahl, bei dem eine Schmelze zu einem Vorprodukt vergossen und dieses anschließend zu einem Warmband gewalzt wird.

Umwandlungsfreie ferritische Stähle sind über die übliche Stranggussroute, d. h. Stranggießen der Schmelze zu einer Bramme bzw. Dünnbramme, die entweder in-line oder separat zu einem Warmband gewalzt wird, bzw. nicht mit den benötigten Eigenschaften herstellbar.

Gründe dafür sind, dass die über Strangguss erzeugte Bramme bzw. Dünnbramme Makroseigerungen aufweist und Lunker bildet. Außerdem weist das Vorprodukt ein sehr grobes Korn auf und das Vergießen mit Gießpulver ist aufgrund des hohen Aluminium-Gehaltes des ferritischen Stahles problematisch.

Aus der DE 10 2004 061 284 A1 ist es bekannt, dass der Einsatz einer horizontalen Bandgießanlage bei hoch legierten Stählen zu Problemen führt, und zwar aufgrund von Mikroseigerungen.

Aus der DE 100 60 948 C2 ist bereits bekannt, Warmbänder aus hochmanganhaltigem Stahl mit 12 bis 30 Gew.-% Mangan und bis zu je 3,5 Gew.-% Aluminium und Silizium in der Weise zu erzeugen, dass die Stahlschmelze in einer Zwei-Rollen-Gießmaschine endabmessungsnah zu einem Vorband mit einer Dicke bis zu 6 mm vergossen wird und anschließend das Vorband kontinuierlich in vorzugsweise einem Stich warmgewalzt wird.

Die angegebene Obergrenze für die Dicke mit 6 mm ist mit den existierenden Anlagen nicht zu erreichen, die tatsächlich einzustellende maximale Dicke liegt üblicherweise bei 4 mm, in Sonderfällen bei max. 5 mm.

Vorteilhaft bei diesem bekannten Verfahren ist, dass die Makroseigerungen geringer sind, eine Lunkerbildung unterdrückt wird und die Gießpulverproblematik nicht relevant ist.

Nachteilig ist aber, dass durch die geringe Ausgangsdicke des Warmbandes nur ein geringer Warmumformgrad beim Walzen möglich ist, wenn eine Warmbanddicke von 2 - 3 mm angestrebt wird.

Dieser Dickenbereich ist aber beispielsweise zum Einen interessant für den Einsatz des Warmbandes als Leichtbaukomponente im Abgastrakt von Fahrzeugen. Zum Anderen kann aus 2 - 3 mm dickem Warmband bei einem Umformgrad von 40 - 50 % Kaltband mit einer Dicke von beispielsweise 1,0 - 1,8 mm erzeugt werden, das wiederum z. B im Abgastrakt von Fahrzeugen eingesetzt werden kann. Ein geringer Warmumformgrad bedeutet jedoch Grobkorn, das sich negativ auf die Duktilität und somit auf die Umformbarkeit des Warmbandes auswirkt.
Unabhängig davon sind Warmbänder bekannt,deren Zusammensetzung sich in den Bereichen von <1,5 , <30 r, > 2 Al, <30 Mn und < 5 Si bewegt
(EP0826787A2, EP1995336A1).

Aufgabe der Erfindung ist es daher ein Verfahren zur Erzeugung von Warmband aus einem umwandlungsfreien ferritischen Stahl anzugeben, mit dem unter Beibehaltung der Vorteile der Zwei-Rollen-Gießmaschine im Warmband von 2 - 3 mm Dicke ein feines Korn eingestellt werden kann.

Diese Aufgabe wird gelöst durch ein Verfahren, bei dem die Schmelze in einer horizontalen Bandgießanlage strömungsberuhigt und biegefrei zu einem Vorband im Bereich zwischen 6 und 20 mm vergossen und anschließend zu Warmband mit einem Umformungsgrad von mindestens 50 % gewalzt wird.

Der Vorteil des vorgeschlagenen Verfahrens ist darin zu sehen, dass bei Verwendung einer horizontalen Bandgießanlage als Gießmaschine die Vorteile der bekannten Zwei-Rollen-Gießmaschine, wie Verringerung der Makroseigerungen, Unterdrückung von Lunkern sowie Vermeidung der Gießpulverproblematik, auch bei hohen AI-Gehalten im ferritischen Stahl ebenfalls zum Tragen kommen und darüber hinaus die Dicke des Warmbandes erheblich über der Dicke eines mittels einer Zwei-Rollen-Gießmaschine erzeugten Warmbandes liegt.

Dies eröffnet die Möglichkeit, hohe Umformgrade im Hinblick auf Einstellung eines feinen Kornes im Gefüge des Warmbandes zu erreichen, insbesondere gilt dies für Warmbanddicken im Bereich von 2 - 3 mm.

Verfahrenstechnisch wird vorgeschlagen, die Strömungsberuhigung dadurch zu erreichen, dass eine ein synchron oder mit optimaler Relativgeschwindigkeit zum Band mitlaufendes Feld erzeugende mitlaufende elektromagnetische Bremse eingesetzt wird, die dafür sorgt, dass im Idealfall die Geschwindigkeit des Schmelzenzulaufs gleich der Geschwindigkeit des umlaufenden Förderbandes ist.

Die als nachteilig angesehene Biegung während der Erstarrung wird dadurch vermieden, dass die Unterseite des die Schmelze aufnehmenden Gießbandes sich auf einer Vielzahl von nebeneinander liegenden Rollen abstützt. Verstärkt wird die Abstützung in der Weise, dass im Bereich des Gießbandes ein Unterdruck erzeugt wird, so dass das Gießband fest auf die Rollen gedrückt wird.

Um diese Bedingungen während der kritischen Phase der Erstarrung aufrecht zu erhalten, wird die Länge des Förderbandes so gewählt, dass am Ende des Förderbandes vor dessen Umlenkung das Vorband weitestgehend durcherstarrt ist.

Am Ende des Förderbandes schließt sich eine Homogenisierungszone an, die für einen Temperaturausgleich und möglichen Spannungsabbau genutzt wird.

Das Walzen von Vorband zu Warmband kann entweder in-line oder separat off-line erfolgen. Vor dem off-line-Walzen kann das Vorband nach der Herstellung vor dem Abkühlen entweder direkt warm aufgecoilt oder zu Tafeln geschnitten werden. Das Band- oder Tafelmaterial wird dann nach einer eventuellen Abkühlung wiedererwärmt und für das off-line-Walzen abgewickelt bzw. als Tafel wiedererwärmt und gewalzt.

Günstige technische Werte werden dann erreicht, wenn der Umformgrad > 70% ist und eine mittlere Korngröße von > 6 ASTM eingestellt werden kann.

Eine bevorzugte Güte für den ferritischen Stahl ist eine mit hohen Mn-Gehalten bis zu 30 Gew.%, mit hohen Al-Gehalten von > 2 vorzugsweise > 5 Gew.-% und Cr-Gehalten bis zu 30 Gew.-% sowie Si-Gehalten von < 5 Gew.-% und C-Gehalten von < 1,5 Gew.-%.

Eine weitere bevorzugte Güte ist gekennzeichnet dadurch, dass sie kein Mn und kein Si enthält bei vergleichbaren C-, Cr- und Al-Gehalten.

Beide genannten Güten können optional ein oder mehrere ausscheidungsbildende Elemente vom Typ B, Ta, Zr, Nb, V, Ti, Mo und W von insgesamt höchstens 2 Gew.-% enthalten.

## Patentansprüche

1. Verfahren zum Erzeugen eines Warmbandes aus einem umwandlungsfreien ferritischen Stahl, bei dem eine Schmelze zu einem Vorband vergossen und dieses anschließend zu einem Warmband gewalzt wird
**dadurch gekennzeichnet,**
**dass** die Schmelze in einer horizontalen Bandgießanlage strömungsberuhigt und biegefrei zu einem Vorband im Bereich zwischen 6 und 20 mm Dicke vergossen und anschließend zu Warmband mit einem Umformgrad von mindestens 50 % gewalzt wird.

2. Verfahren nach Anspruch 1
**dadurch gekennzeichnet,**
**dass** die Geschwindigkeit des Schmelzenlaufs gleich der Geschwindigkeit des umlaufenden Förderbandes ist.

3. Verfahren nach Anspruch 1 und 2
**dadurch gekennzeichnet,**
**dass** für alle Flächenelemente der mit Beginn der Erstarrung sich bildenden Strangschale eines sich über die Breite des Förderbandes erstreckenden Streifens etwa gleiche Abkühlbedingungen gegeben sind.

4. Verfahren nach einem der Ansprüche 1 - 3
**dadurch gekennzeichnet,**
**dass** die auf das Förderband aufgegebene Schmelze am Ende des Förderbandes weitestgehend durcherstarrt ist.

5. Verfahren nach Anspruch 1 und 4
**dadurch gekennzeichnet,**
**dass** nach der Durcherstarrung und vor dem Walzen das Vorband eine Homogenisierungszone durchläuft.

6. Verfahren nach Anspruch 1 und 5
**dadurch gekennzeichnet,**
**dass** vor dem Walzen ein Abtafeln des Vorbandes erfolgt.

7. Verfahren nach Anspruch 6
**dadurch gekennzeichnet,**
**dass** nach dem Abtafeln die Tafeln auf Walztemperatur erwärmt und anschließend dem Walzprozess unterworfen werden.

8. Verfahren nach Anspruch 1 und 5
**dadurch gekennzeichnet,**
**dass** vor dem Walzen ein Aufcoilen des Vorbandes erfolgt.

9. Verfahren nach Anspruch 8
**dadurch gekennzeichnet,**
**dass** nach dem Entcoilen das Vorband auf Walztemperatur erwärmt und anschließend dem Walzprozess unterworfen wird.

10. Verfahren nach Anspruch 9
**dadurch gekennzeichnet,**
**dass** das Vorband vor dem Entcoilen wiedererwärmt wird.

11. Verfahren nach Anspruch 1 und 5
**dadurch gekennzeichnet,**
**dass** das Vorband in-line dem Walzprozess unterworfen und danach aufgecoilt wird.

12. Verfahren nach Anspruch 1, 7, 9 und 11
**dadurch gekennzeichnet,**
**dass** der Umformgrad beim Warmwalzen > 70 % ist.

13. Verfahren zur Erzeugung eines Warmbandes aus einem umwandlungsfreien ferritischen Stahl nach den Ansprüchen 1 bis 12,
**dadurch gekennzeichnet,**
**dass** es eine chemische Zusammensetzung in Gew.-% aufweist < 1,5 C; < 30 Cr; > 2 Al; < 30 Mn; < 5 Si, Rest Eisen einschließlich unvermeidbarer stahlbegleitender Elemente.

14. Verfahren nach Anspruch 13,
**dadurch gekennzeichnet,**
**dass** es eine mittlere Korngröße > 6 ASTM aufweist.

15. Verfahren nach Anspruch 13 und 14,
**dadurch gekennzeichnet,**
**dass** der umwandlungsfreie ferritische Stahl eine chemische Zusammensetzung in Gew-% aufweist
< 1,5 C; < 30 Cr; >5 Al, Rest Eisen einschließlich unvermeidbarer stahlbegleitender Elemente.

16. Verfahren nach Anspruch 13 oder 15,
**dadurch gekennzeichnet,**
**dass** der umwandlungsfreie ferritische Stahl optional ein oder mehrere ausscheidungsbildende Elemente von Typ B, Ta, Zr, Nb, V, Ti, Mo und W von insgesamt höchstens 2 Gew.-% enthält.

## Claims

1. A method for producing a hot-rolled strip from a transformation-free ferritic steel, in which a melt is cast to form a rough strip and this is then rolled to form a hot-rolled strip,
**characterised in that**
the melt is cast in a horizontal strip casting facility with calmed flow and free of bending to form a rough strip having a thickness in the range of between 6 and 20 mm and is then rolled to form hot-rolled strip having a degree of deformation of at least 50%.

2. The method according to claim 1,
**characterised in that**
the speed of travel of the melt is equal to the speed of the revolving conveyor belt.

3. The method according to claims 1 and 2,
**characterised in that**
for all surface elements of the strand shells that form at the start of solidification of a strip extending across the width of the conveyor belt, approximately the same cooling conditions exist.

4. The method according to one of claims 1 to 3,
**characterised in that**
the melt fed on to the conveyor belt has substantially solidified at the end of the conveyor belt.

5. The method according to claims 1 and 4,
**characterised in that**
the rough strip passes through a homogenising zone after complete solidification and before rolling.

6. The method according to claims 1 and 5,
**characterised in that**
before rolling, the rough strip is cut into panels.

7. The method according to claim 6,
**characterised in that**
after cutting into panels, the panels are heated to rolling temperature and subsequently subjected to the rolling process.

8. The method according to claims 1 and 5,
**characterised in that**
before rolling, the rough strip is coiled up.

9. The method according to claim 8,
**characterised in that**
after uncoiling, the rough strip is heated to rolling temperature and subsequently subjected to the rolling process.

10. The method according to claim 9,
**characterised in that**
the rough strip is reheated before being uncoiled.

11. The method according to claims 1 and 5,
**characterised in that**
the rough strip is subjected to the rolling process in-line and is then coiled up.

12. The method according to claims 1, 7, 9 and 11,
**characterised in that**
the degree of deformation is > 70% during hot rolling.

13. The method for producing a hot-rolled strip from a transformation-free ferritic steel according to claims 1 to 12,
**characterised in that**
it has a chemical composition, in wt.%, of
< 1.5 C; < 30 Cr; > 2 Al; < 30 Mn; < 5 Si, remainder iron including unavoidable steel-accompanying elements.

14. The method according to claim 13,
**characterised in that**
it has a mean grain size of > 6 ASTM.

15. The method according to claims 13 and 14,
**characterised in that**
the transformation-free ferritic steel has a chemical composition, in wt. %, of
< 1.5 C; < 30 Cr; > 5 Al, remainder iron including unavoidable steel-accompanying elements.

16. The method according to claim 13 or 15,
**characterised in that**
the transformation-free ferritic steel optionally contains one or more precipitation-forming elements of type B, Ta, Zr, Nb, V, Ti, Mo and W at a maximum of 2 wt.% in total.

## Revendications

1. Procédé de production d'un feuillard à chaud à partir d'un acier ferritique non transformé, dans lequel une matière fondue est coulée en un préfeuillard et celui-ci est ensuite laminé en un feuillard à chaud
**caractérisé en ce que**
la matière fondue est coulée à écoulement calmé et sans flexion dans une installation de coulée en bande horizontale en un préfeuillard d'une épaisseur entre 6 et 20 mm et ensuite laminée en un feuillard à chaud avec un taux de déformation d'au moins 50 %.

2. Procédé selon la revendication 1
**caractérisé en ce que**
la vitesse d'avance de la matière fondue est égale à la vitesse de la bande transporteuse circulante.

3. Procédé selon les revendications 1 et 2
**caractérisé en ce**
**qu'**à peu près les mêmes conditions de refroidissement sont réunies pour tous les éléments de surface de l'enveloppe de barre se formant au début de la solidification d'une bande s'étendant sur la largeur de la bande transporteuse.

4. Procédé selon l'une quelconque des revendications 1 - 3
**caractérisé en ce**
**que** la matière fondue déposée sur la bande transporteuse est en grande partie complètement solidifiée à la fin de la bande transporteuse.

5. Procédé selon les revendications 1 et 4
**caractérisé en ce**
**qu'**après la solidification complète et avant le laminage, le préfeuillard traverse une zone d'homogénéisation.

6. Procédé selon les revendications 1 et 5
**caractérisé en ce**
**qu'**avant le laminage, un pliage du préfeuillard a lieu.

7. Procédé selon la revendication 6
**caractérisé en ce**
**qu'**après le pliage, les panneaux sont chauffés à la température de laminage et sont ensuite soumis au processus de laminage.

8. Procédé selon les revendications 1 et 5
**caractérisé en ce**
**qu'**avant le laminage, un bobinage du préfeuillard a lieu.

9. Procédé selon la revendication 8
**caractérisé en ce**
**qu'**après le débobinage, le préfeuillard est chauffé à la température de laminage et est ensuite soumis au processus de laminage.

10. Procédé selon la revendication 9
**caractérisé en ce**
**que** le préfeuillard est réchauffé avant le débobinage.

11. Procédé selon les revendications 1 et 5
**caractérisé en ce**
**que** le préfeuillard est soumis en ligne au processus de laminage et est ensuite bobiné.

12. Procédé selon les revendications 1, 7, 9 et 11
**caractérisé en ce**
**que** le taux de déformation lors du laminage à chaud est > 70 %.

13. Procédé de production d'un feuillard à chaud à partir d'un acier ferritique non transformé selon l'une quelconque des revendications 1 à 12,
**caractérisé en ce**
**qu'**il présente une composition chimique en % massique
< 1,5 C ; < 30 Cr ; >2 Al ; < 30 Mn ; < 5Si, des résidus de fer y compris des impuretés inévitables de l'acier.

14. Procédé selon la revendication 13,
**caractérisé en ce**
**qu'**il présente une granulométrie moyenne > 6 ASTM.

15. Procédé selon les revendications 13 et 14,
**caractérisé en ce**
**que** l'acier ferritique non transformé présente une composition chimique en % massique
< 1,5 C ; < 30 Cr ; >5 Al, des résidus de fer y compris des impuretés inévitables de l'acier.

16. Procédé selon les revendications 13 ou 15,
**caractérisé en ce**
**que** l'acier ferritique non transformé contient en option un ou plusieurs éléments de précipitation de type B, Ta, Zr, Nb, V, Ti, Mo et W représentant un total maximum de 2 % massique.
